# FASCICULE DE BREVET EUROPEEN

(11) **EP 0 879 901 B1**
(45) Date de publication et mention de la délivrance du brevet: **20.03.2002**
(21) Numéro de dépôt: 98401213.8
(22) Date de dépôt: 20.05.1998
(51) Int. Cl.: C25D 3/60, C25D 3/56, C25D 5/10

(54) **Revêtement de protection de pièces métalliques ayant une bonne résistance à la corrosion en atmosphère saline, et pièces métalliques comportant un tel revêtement de protection.**
Schutzbeschichtung für Metallteile mit einem guten Widerstand gegen Korrosion in einer salzhaltigen Atmosphäre und Metallteile mit einer solchen Schutzbeschichtung
Protective coating for metal pieces with a good resistance against corrosion in a saline atmosphere and metal pieces with such a protective coating

(30) Priorité: 22.05.1997 FR 9706232
(43) Date de publication de la demande: 25.11.1998
(73) Titulaire: SNECMA MOTEURS, 75015 Paris (FR)
(72) Inventeur: Ruimi, Michel, 75019 Paris (FR); Guerbert-Jubert, Jean-Paul, 54720 Lexy (FR)

(56) Documents cités:
- US-A- 2 675 347
- US-A- 5 378 346
- DATABASE WPI Section Ch, Week 9311 Derwent Publications Ltd., London, GB; Class M14, AN 93-089095 XP002056396 -& JP 05 033 188 A (NIPPON STEEL CORP)

## Description

L'invention concerne un revêtement de protection de pièces métalliques ayant une bonne résistance à la corrosion en atmosphère saline et une pièce métallique comportant un tel revêtement. Elle s'applique en particulier à la protection des pièces aéronautiques en acier telles que les pièces de moteurs d'avion qui requièrent un haut degré de sécurité et à la protection des pièces en alliage d'aluminium préalablement revêtues d'une sous-couche de zincate chimique.

Pour protéger les pièces en acier contre la corrosion saline, il est connu d'utiliser le cadmium déposé par voie électrolytique en tant que revêtement anodique protecteur. Ce revêtement est utilisable à chaud jusqu'à des températures de l'ordre de 235°C.

Bien que le cadmium permette d'obtenir une bonne protection des pièces métalliques contre la corrosion, il présente un degré de toxicité élevé et des incompatibilités intrinsèques d'emploi avec les matériels actuels.

En particulier, le cadmium présente un risque de corrosion intergranulaire avec formation de criques lors du contact avec le titane et ses alliages, et des actions catalytiques défavorables au contact des huiles synthétiques et des carburants.

Différents types de revêtements ont été proposés pour remplacer le cadmium. Notamment les revêtements zinc-nickel comportant 6 à 8% de nickel et réalisés en milieu alcalin non cyanuré se sont avérés intéressants car ils offrent une bonne résistance à la corrosion saline, mais leur tenue en cyclage alterné est médiocre.

Il est également connu que dans le domaine de la connectique, les revêtements d'étain-nickel comportant 35 % de nickel et appliqués sur une sous-couche de cuivre offre de bonnes propriétés de résistance en corrosion. Cependant ce type de revêtement n'a pas un comportement sacrificiel par rapport aux substrats en acier ce qui limite sa durée de vie dans des conditions sévères telles que le cyclage alterné.

Le document JP 05033 188A décrit un procédé de préparation d'un revêtement multicouche comprenant sur un substrat en acier, une couche d'étain, une couche d'alliage de zinc et de nickel et une couche d'étain et de zinc. La tôle d'acier revêtue est utilisée pour produire des boîtes. Le revêtement nécessitant trois couches successives est cher à réaliser et augmente le poids des pièces revêtues de façon importante, ce qui est préjudiciable dans le cas d'une application aux pièces aéronautiques où l'on recherche toujours à obtenir des gains en masse.

L'invention a pour but d'élaborer un revêtement de protection d'une pièce métallique ne comportant pas de cadmium, constituant une protection anodique efficace contre la corrosion en atmosphère saline et en cyclage alterné, et présentant une faible sensibilité à la corrosion galvanique. Pour cela, l'invention a pour objet un revêtement binaire d'un alliage d'étain et de zinc comportant 8 à 35 % en poids de zinc.

Selon l'invention, le substrat métallique est muni d'un revêtement de protection contre résistance à la corrosion en atmosphère saline est caractérisé en ce qu'il comporte au moins une couche d'un alliage d'étain et de zinc contenant entre 8 et 35 % en poids de zinc, une sous-couche d'un alliage de zinc et de nickel contenant entre 10 et 16 % en poids de nickel, la sous-couche étant disposée entre la pièce métallique et la couche d'alliage d'étain et de zinc, et la proportion en épaisseur des deux alliages du revêtement étant de deux tiers pour l'alliage de zinc et de nickel et de un tiers pour l'alliage d'étain et de zinc.

De préférence, l'alliage d'étain et de zinc comporte entre 12 et 25 % en poids de zinc.

Préférentiellement, le revêtement comporte en outre un film externe de chromate. Avantageusement, la couche d'alliage d'étain et de zinc et/ou la sous-couche d'alliage de zinc et de nickel sont déposées par électrolyse.

L'invention concerne aussi une pièce métallique comportant un revêtement de protection contre la corrosion en atmosphère saline.

D'autres particularités ou avantages de l'invention apparaîtront clairement dans la suite de la description donnée à titre d'exemple non limitatif et faite en regard des figures annexées qui représentent :
- la figure 1, un tableau comparatif indiquant les valeurs des potentiels de dissolution et les valeurs de couplage galvanique de différents types de revêtements réalisés sur des substrats en acier ;
- la figure 2, un tableau rappelant la composition de deux types d'aciers considérés ;
- la figure 3, un tableau comparatif résumant les résultats obtenus pour les différents types de revêtements considérés lors d'essais de tenue en présence de brouillard salin et en cyclage alterné.

Pour constituer un revêtement efficace pour la protection des pièces métalliques contre la corrosion saline, le revêtement doit se comporter anodiquement par rapport au substrat métallique, c'est à dire qu'il doit avoir un comportement sacrificiel par rapport au substrat. Par ailleurs, le couplage galvanique entre le revêtement et le substrat doit être faible pour diminuer les risques de sensibilité du revêtement à la corrosion galvanique et augmenter sa durée de vie.

Après avoir effectué une étude comparative des propriétés de différents types de revêtements binaires par rapport à un revêtement électrolytique de cadmium, nous avons déterminé qu'un revêtement électrolytique binaire constitué d'un alliage d'étain et de zinc comportant entre 8 et 35 % en poids de zinc et préférentiellement entre 12 et 25 % en poids de zinc, présente un comportement en corrosion saline satisfaisant même dans des conditions sévères de cyclage alterné, et un faible couplage galvanique avec un substrat métallique.

Le revêtement électrolytique d'étain et de zinc est utilisé dans un revêtement de type sandwich. Dans ce cas il est déposé sur une sous-couche d'un alliage de zinc de nickel comportant 10 à 16 % en poids de nickel. L'alliage de zinc et de nickel est déposé par voie électrolytique sur le substrat métallique.

La proportion en épaisseur des deux alliages du revêtement sandwich est la suivante : 2/3 Zn-Ni + 1/3 Sn-Zn.
Le revêtement sandwich permet d'obtenir une double protection des pièces métalliques contre la corrosion saline, il permet d'augmenter la résistance à la corrosion en diminuant le couplage galvanique du revêtement par rapport au substrat métallique. L'alliage de zinc et de nickel est utilisé de préférence en sous-couche pour améliorer l'adhérence du revêtement sur la pièce métallique.
Le revêtement d'étain et de zinc ou de type sandwich peut comporter en outre un film externe de chromate permettant d'améliorer encore la tenue du revêtement en corrosion saline.
Les dépôts électrolytiques de l'alliage d'étain et de zinc et/ou de l'alliage de zinc et de nickel sont réalisés en utilisant des bains électrolytiques ne comportant aucun agent d'addition de type brillanteur organique ou métallique, car ces agents d'addition sont source de fragilisation par l'hydrogène.
Le revêtement électrolytique d'étain et de zinc est déposé en utilisant un bain dont un exemple de composition est donné ci-dessous :
- stannate de sodium : de 30 à 75 g/l et de préférence 67 g/l
- cyanure de zinc : de 2 à 10 g/l et de préférence 5,4 g/l
- soude : de 2 à 10 g/l et de préférence 5 g/l
- cyanure de sodium : de 15 à 45 g/l et de préférence 28 g/l

La plage des températures du bain d'électrolyse est comprise entre 63 et 67°C ; la plage des densités de courant cathodiques appliquée pendant l'électrolyse est comprise entre 1 et 3 A/dm² ; la plage des tensions appliquées est comprise entre 2 et 5V.
Les anodes utilisées sont de préférence des anodes d'étain-zinc alliés, comportant par exemple 75 % en poids d'étain et 25 % en poids de zinc.

Il est également possible d'utiliser deux anodes d'étain et deux anodes de zinc en alternance en tenant compte du fait que les anodes de zinc se dissolvent plus vite que les anodes d'étain, ce qui provoque un enrichissement progressif du bain en zinc.
La composition du bain électrolytique peut être différente ; en particulier, pour des raisons d'hygiène et de sécurité, le complexant cyanure peut être remplacé par un complexant alcalin azoté non cyanuré comportant par exemple une ou plusieurs fonctions amines et/ou une ou plusieurs fonctions amides.
Le revêtement électrolytique de zinc et de nickel (10 à 16 % en poids de nickel) est effectué en utilisant un bain électrolytique connu sous le nom commercial Slotoloy ZN50.

La composition de ce bain est la suivante :
- soude : 12,5 g/l
- zinc : 7,5 g/l
- nickel : 1,3 g/l
- ZN51 : 40 ml/l
- ZN52 : 75 ml/l
- ZN53 : 5 ml/l

L'additif de nom commercial ZN51 est un complexant comportant des amines ; les additifs de noms commerciaux ZN52 et ZN53 sont des affineurs de grain. Le zinc est introduit sous la forme d'oxyde de zinc ZnO ; le nickel est introduit sous la forme de NiSO₄, 6H₂O. Les anodes utilisées sont des anodes de nickel. La plage des températures du bain d'électrolyse est comprise entre 63 et 67°C ; la plage des densités de courant cathodiques appliquée pendant l'électrolyse est comprise entre 1 et 3 A/dm² ; la plage des tensions appliquées est comprise entre 3 et 6 V.

La figure 1 représente un tableau comparatif des valeurs des potentiels de dissolution initial et mesuré au bout d'un temps t égal à 5 minutes, et de la valeur de couplage galvanique de différents types de revêtements réalisés sur des substrats en acier.

La mesure des potentiels électrochimiques de dissolution (notés pdd) permet d'évaluer les risques de sensibilité à la corrosion galvanique qui peuvent exister entre un revêtement et le substrat sur lequel il est déposé. En particulier, les valeurs de couplage galvanique supérieures à 250mV en milieu humide sont susceptibles de provoquer une corrosion galvanique qui se traduit par une attaque préférentielle du revêtement si celui-ci a un comportement sacrificiel par rapport au substrat sur lequel il est déposé. La mesure des potentiels électrochimiques de dissolution des matériaux ou des revêtements indiqués dans le tableau de la figure 1, est effectué à l'aide d'un multimesureur électronique en utilisant une électrode de référence au calomel saturé (notée ECS).

L'électrolyte employé est une solution comportant 30 g/l de chlorure de sodium, 1,284 g/l de phosphate dissodique et 0,187 g/l d'acide borique. Le pH de la solution électrolytique est maintenu à 8 ± 0,1 et les mesures sont réalisées à température ambiante.

Les potentiels électrochimiques de dissolution sont mesurés au temps t = 0 (mesure instantanée) et au bout de 5 minutes après stabilisation de la solution électrolytique pour deux types d'acier différents connus respectivement sous les noms commerciaux d'acier XES et d'acier 15CDV6, et pour différents types de revêtement déposés sur ces aciers.

La composition dès deux types d'acier considérés est rappelée dans le tableau représenté à la figure 2.

Les revêtements considérés sont un revêtement de cadmium déposé sur un substrat en acier XES sans finition chromique et suivi d'une finition chromique ; un revêtement d'un alliage d'étain et de zinc comportant 8 à 35 % en poids de zinc déposé sur un substrat en acier XES sans finition chromique et suivi d'une finition chromique ; un revêtement d'un alliage de zinc et de nickel comportant 10 à 16 % en poids de nickel suivi d'une finition chromique. Le revêtement de cadmium est utilisé comme référence. Les valeurs des potentiels électrochimiques de dissolution mesurées montrent que tous les revêtements ont un comportement sacrificiel, le substrat en acier muni de l'un des revêtements considérés étant plus anodique que l'acier seul.

Par ailleurs, la faible valeur de couplage galvanique entre l'acier XES et un revêtement d'un alliage d'étain et de zinc comportant 8 à 35 % en poids de zinc, laisse présager une longue durée de vie de ce type de revêtement.

La figure 1 montre également que le dépôt d'un film de chromate, appelé finition chromique, sur le revêtement de protection est particulièrement avantageux car il permet de diminuer notablement la valeur du couplage galvanique entre le substrat en acier et le revêtement et d'augmenter ainsi considérablement la durée de vie du revêtement.

Des essais de tenue du revêtement en présence de brouillard salin et en cyclage alterné ont été effectués pour tous les revêtements considérés sur la figure 1 ainsi que pour un revêtement additionnel, appelé revêtement sandwich, comportant une première couche constituée d'un revêtement électrolytique d'un alliage de zinc et de nickel comportant 10 à 16 % en poids de nickel et une deuxième couche constituée d'un revêtement électrolytique d'un alliage d'étain et de zinc comportant 8 à 35 % en poids de zinc.

Les épaisseurs de tous les revêtements considérés sont comprises entre 10 et 15 µm.

Les résultats obtenus au cours de ces essais sont résumés dans un tableau comparatif représenté à la figure 3. Les essais de tenue en corrosion saline ont été réalisés conformément à la norme AFNOR NFX4/.002, c'est à dire en exposant les revêtements dans un brouillard contenant du chlorure de sodium à 5 % ; de pH 7 ± 0,1 ; à une température de 35° ± 2°C. La durée de l'exposition est de 336 heures.

Avec ou sans finition chromique, les revêtements de cadmium ont un excellent comportement en présence de brouillard salin. Après 336 heures d'exposition, aucun point de corrosion du substrat en acier n'est observé, ce qui confirme l'effet protecteur de ce revêtement vis à vis de l'acier.

Le revêtement électrolytique d'un alliage de zinc et de nickel comportant 10 à 16 % en poids de nickel et les revêtements électrolytiques d'un alliage d'étain et de zinc comportant 8 à 35 % en poids de zinc ont des comportements similaires en présence de brouillard salin. A partir de 216 heures d'exposition au brouillard salin, des fines coulures de corrosion blanche apparaissent, mais celles-ci n'évoluent pas au cours du temps. Au bout de 336 heures d'exposition au brouillard salin, aucune attaque du substrat en acier n'est observée.

En ce qui concerne le revêtement sandwich Zn - Ni (10 à 16 % en poids Ni) + Sn - Zn (8 à 35 % en poids Zn), des fines coulures de corrosion blanche sont observées à partir de 192 heures d'exposition au brouillard salin, mais ces défauts sont insignifiants et n'évoluent pas jusqu'au temps d'exposition égal à 336 heures. Aucun point de corrosion du substrat en acier n'est observé.

Par conséquent, les revêtements Zn - Ni (10 à 16 % en poids Ni), Sn - Zn (8 à 35 % en poids Zn) et sandwich 2/3 Zn - Ni (10 à 16 % en poids Ni) + 1/3 Sn - Zn (8 à 35 % en poids Zn) ont un comportement très proche en corrosion saline jusqu'à 336 heures d'exposition au brouillard salin.

Les résultats obtenus après exposition au brouillard salin sont fréquemment différents de la corrosion observée lors de l'exposition à l'atmosphère terrestre. Ceci est dû aux variations cycliques des conditions climatiques et en particulier de l'humidité, la température, l'exposition à la lumière du soleil.

Des essais en cyclage alterné ont donc été effectués pour évaluer le comportement de tous les revêtements considérés sur la figure 1 ainsi que pour le revêtement sandwich 2/3 Zn - Ni (10 à 16 % en poids Ni) + 1/3 Sn - Zn (8 à 35 % en poids Zn).

Chaque cycle consiste à exposer un matériau donné pendant 15 heures en brouillard salin à une température de 35°C, puis à placer ce matériau à une température élevée prédéterminée pendant 6 heures. La température élevée est choisie inférieure à la température de fusion des différents éléments du revêtement.

Pour les revêtements ne contenant pas d'étain, la température élevée est choisie égale à 235 °C ; pour le revêtement contenant un alliage d'étain et de zinc et le revêtement sandwich, la température élevée est choisie égale à 150°C en raison du bas point de fusion de l'étain.

En ce qui concerne le revêtement de cadmium, après huit cycles d'essais, aucune attaque du substrat en acier n'est observée. le comportement de ce revêtement est excellent.

En ce qui concerne le revêtement électrolytique d'un alliage de zinc et de nickel comportant 10 à 16 % en poids de nickel, après quatre cycles d'essais, la corrosion blanche occupe 50 % de la surface du revêtement. Au cinquième cycle d'essais, la corrosion blanche a progressé et s'étend sur la totalité de la surface du revêtement. Des points de corrosion du substrat en acier apparaissent au sixième cycle d'essais.

Le comportement, en cyclage alterné, du revêtement électrolytique d'un alliage d'étain et de zinc comportant 8 à 35 % en poids de zinc est similaire au comportement du revêtement électrolytique de l'alliage de zinc et de nickel. Au sixième cycle d'essais, 15 à 20 % de la surface du substrat en acier est attaquée par la corrosion blanche.

Le comportement du revêtement sandwich en cyclage alterné est nettement meilleur. Aucune corrosion blanche n'est observée après huit cycles d'essais. Cependant, quelques piqûres de corrosion de dimension voisine de 0,5 mm² apparaissent en surface à l'issue des huit cycles d'essais.

Par conséquent, le revêtement sandwich possède le meilleur comportement en corrosion saline et en cyclage alterné par rapport aux revêtements zinc-nickel et étain-zinc considérés et constitue une protection efficace contre la corrosion d'une pièce en acier lorsque celle-ci est utilisée dans des conditions sévères.
Les revêtements zinc-nickel et étain-zinc peuvent également être utilisés en tant que revêtements protecteurs de pièces en acier, dans des cas où les conditions d'utilisation des pièces sont moins sévères.
Les revêtements zinc-nickel et étain-zinc peuvent également être appliqués sur des pièces métalliques autres que l'acier, telles que par exemple, des pièces en alliage d'aluminium préalablement revêtues d'une sous-couche de zincate chimique. L'invention n'est pas limitée aux exemples de réalisations précisément décrits ; en particulier le choix d'une voie électrolytique pour déposer les alliages du revêtement est avantageuse au niveau du coût de réalisation du dépôt et permet de contrôler de façon simple la concentration des éléments de l'alliage par le choix d'une valeur de densité de courant cathodique appliquée pendant l'électrolyse et par le choix d'une valeur de tension appliquée, mais le dépôt des alliages considérés peut également être effectué par toute autre méthode connue.

## Revendications

1. substrat métallique muni d'un revêtement de protecton contre la corrosion en atmosphère saline, **caractérisé en ce qu'**il comporte au moins une couche d'un alliage d'étain et de zinc contenant entre 8 et 35 % en poids de zinc, une sous-couche d'un alliage de zinc et de nickel contenant entre 10 et 16 % en poids de nickel, la sous-couche étant disposée entre la pièce métallique et la couche d'alliage d'étain et de zinc, et la proportion en épaisseur des deux alliages du revêtement étant de deux tiers pour l'alliage de zinc et de nickel et de un tiers pour l'alliage d'étain et de zinc.

2. Substrat métallique muni d'un revêtement de protection de pièces métalliques selon la revendication 1, **caractérisé en ce que** la couche d'alliage d'étain et de zinc comporte entre 12 et 25 % en poids de zinc.

3. Substrat métallique muni d'un revêtement de protection de pièces métalliques selon l'une quelconque des revendications précédentes, **caractérisé en ce qu'**il comporte en outre un film externe de chromate.

4. Substrat métallique muni d'un revêtement de protection de pièces métalliques selon l'une quelconque des revendications précédentes, **caractérisé en ce que** la couche d'alliage d'étain et de zinc et/ou la sous-couche d'alliage de zinc et de nickel sont déposées par électrolyse.

5. Substrat métallique muni d'un revêtement de protection de pièces métalliques selon la revendication 4, **caractérisé en ce que** les dépôts électrolytiques de l'alliage d'étain et de zinc et/ou de l'alliage de zinc et de nickel sont réalisés en utilisant des bains électrolytiques ne comportant aucun agent d'addition de type brillanteur organique ou métallique.

6. Substrat métallique muni d'un revêtement de protection de pièces métalliques selon la revendication 5, **caractérisé en ce que** la composition du bain électrolytique utilisé pour le dépôt de l'alliage d'étain et de zinc est la suivante :
• stannate de sodium : 67 g/l
• cyanure de zinc : 5,4 g/l
• soude : 5 g/l
• cyanure de sodium : 28 g/l

7. Substrat métallique muni d'un revêtement de protection de pièces métalliques selon la revendication 6, **caractérisé en ce que** le complexant cyanure, utilisé dans le cyanure de zinc et le cyanure de sodium, est remplacé par un complexant alcalin azoté non cyanuré.

8. Substrat métallique muni d'un revêtement de protection de pièces métalliques selon l'une quelconque des revendications 4 à 6, **caractérisé en ce que** le dépôt électrolytique de l'alliage d'étain et de zinc est effectué en utilisant des anodes d'étain-zinc alliés.

9. Pièce métallique comportant un revêtement de protection contre la corrosion en atmosphère saline, selon l'une quelconque des revendications précédentes.

## Claims

1. Metal substrate provided with a coating for protection against corrosion in a saline atmosphere, **characterized in that** it includes at least one layer of a tin/zinc alloy containing between 8 and 35% by weight of zinc and a sublayer of a zinc/nickel alloy containing between 10 and 16% by weight of nickel, the sublayer lying between the metal component and the layer of tin/zinc alloy and the thickness proportion of the two alloys of the coating being two thirds in the case of the zinc/nickel alloy and one third in the case of the tin/zinc alloy.

2. Metal substrate provided with a protective coating for metal components according to Claim 1, **characterized in that** the layer of tin/zinc alloy contains between 12 and 25% by weight of zinc.

3. Metal substrate provided with a protective coating for metal components according to either one of the preceding claims, **characterized in that** it furthermore includes an external chromate film.

4. Metal substrate provided with a protective coating for metal components according to any one of the preceding claims, **characterized in that** the layer of tin/zinc alloy and/or the sublayer of zinc/nickel alloy are deposited by electrolysis.

5. Metal substrate provided with a protective coating for metal components according to Claim 4, **characterized in that** the tin/zinc alloy and/or the zinc/nickel alloy are deposited electrolytically using plating solutions which contain no addition agent of the brightener type, whether organic or metallic.

6. Metal substrate provided with a protective coating for metal components according to Claim 5, **characterized in that** the composition of the plating solution used for depositing the tin/zinc alloy is as follows:
• sodium stannate: 67 g/l
• zinc cyanide: 5.4 g/l
• sodium hydroxide: 5 g/l
• sodium cyanide: 28 g/l.

7. Metal substrate provided with a protective coating for metal components according to Claim 6, **characterized in that** the cyanide complexant, used in the zinc cyanide and the sodium cyanide, is replaced by a noncyanide nitrogen-containing alkaline complexant.

8. Metal substrate provided with a protective coating for metal components according to any one of Claims 4 to 6, **characterized in that** the tin/zinc alloy is deposited electrolytically using tin/zinc alloyed anodes.

9. Metal component having a coating for protection against corrosion in a saline atmosphere, according to any one of the preceding claims.

## Patentansprüche

1. Metallsubstrat mit einer Schutzbeschichtung gegen Korrosion in salzhaltiger Atmosphäre,
**dadurch gekennzeichnet,**
**dass** es mindestens eine Schicht einer Zinn- und Zink-Legierung aufweist, die zwischen 8 und 35 % Gewichtanteilen Zink enthält, sowie eine Unterschicht einer Zink- und Nickel-Legierung aufweist, die zwischen 10 und 16 % Gewichtanteilen Nickel enthält, wobei die Unterschicht zwischen dem Metallteil und der Zinn- und Zink-Legierungsschicht angeordnet ist, und wobei das Verhältnis der Stärken der beiden Legierungen der Beschichtung zwei Drittel Zink- und Nickel-Legierung zu einem Drittel Zinn- und Zink-Legierung beträgt.

2. Metallsubstrat mit einer Schutzbeschichtung für Metallteile nach Anspruch 1,
**dadurch gekennzeichnet,**
**dass** die Zinn- und Zink-Legierungsschicht zwischen 12 und 25 % Gewichtanteile Zink enthält.

3. Metallsubstrat mit einer Schutzbeschichtung für Metallteile nach einem der vorherigen Ansprüche,
**dadurch gekennzeichnet,**
**dass** es ferner außen einen Chromatfilm aufweist.

4. Metallsubstrat mit einer Schutzbeschichtung für Metallteile nach einem der vorherigen Ansprüche,
**dadurch gekennzeichnet,**
**dass** die Zinn- und Zink-Legierungsschicht und/oder die Zink- und Nickel-Legierungsunterschicht durch Elektrolyse aufgebracht werden.

5. Metallsubstrat mit einer Schutzbeschichtung für Metallteile nach Anspruch 4,
**dadurch gekennzeichnet,**
**dass** der galvanische Niederschlag der Zinn- und Zink-Legierung und/oder der Zink- und Nickel-Legierung unter Verwendung von galvanischen Bädern erfolgt, die kein Zusatzmittel wie organisches oder metallisches Glanzmittel enthält.

6. Metallsubstrat mit einer Schutzbeschichtung für Metallteile nach Anspruch 5,
**dadurch gekennzeichnet,**
**dass** die Zusammensetzung des für den Niederschlag der Zinn- und Zink-Legierung verwendeten galvanischen Bades die folgende ist:
• Natriumstannat 67 g/l
• Zinkcyanid 5,4 g/l
• Natriumkarbonat 5 g/l
• Natriumcyanid 28 g/l

7. Metallsubstrat mit einer Schutzbeschichtung für Metallteile nach Anspruch 6,
**dadurch gekennzeichnet,**
**dass** der in dem Zinkcyanid und dem Natriumcyanid verwendete Komplexbildner Cyanid durch einen stickstoffhaltigen, alkalischen, nicht cyanidhaltigen Komplexbildner ersetzt wird.

8. Metallsubstrat mit einer Schutzbeschichtung für Metallteile nach einem der Ansprüche 4 bis 6,
**dadurch gekennzeichnet,**
**dass** der galvanische Niederschlag der Zinn- und Zink-Legierung unter Verwendung von Anoden mit legiertem Zinn und Zink erfolgt.

9. Metallteil mit einer Schutzbeschichtung gegen Korrosion in salzhaltiger Atmosphäre nach einem der vorherigen Ansprüche.
